# EUROPÄISCHE PATENTSCHRIFT

(11) **EP 1 408 141 B1**
(45) Veröffentlichungstag und Bekanntmachung des Hinweises auf die Patenterteilung: **17.12.2014**
(21) Anmeldenummer: 02022718.7
(22) Anmeldetag: 11.10.2002
(51) Int. Cl.: C25D 3/58, C25D 3/60

(54) **Verfahren und Elektrolyt zur galvanischen Abscheidung von Bronzen**
Process and electrolyte for the galvanic deposition of bronze
Methode et électrolyte pour la deposition galvanique des bronzes

(43) Veröffentlichungstag der Anmeldung: 14.04.2004
(73) Patentinhaber: Enthone Inc., West Haven, Connecticut 06516 (US)
(72) Erfinder: Zschintzsch, Katrin, 40789 Monheim (DE); Heyer, Joachim Dr., 53819 Neunkirchen-Seelscheid (DE); Kleinfeld, Marlies Dr., 42369 Wuppertal (DE); Schäfer, Stefan, 42651 Solingen (DE); Steinius, Ortrud, 42279 Wuppertal (DE)
(74) Vertreter: Michalski Hüttermann & Partner Patentanwälte mbB

(56) Entgegenhaltungen:
- EP-A- 1 001 054
- EP-A- 1 091 023
- EP-A- 1 111 097
- EP-A- 1 260 614
- DE-A- 10 046 600
- JP-A- H0 813 185
- JP-A- H11 181 589
- US-A- 4 565 608
- US-A- 5 443 714
- US-A1- 2002 187 364
- US-B1- 6 176 996
- US-B1- 6 458 264
- US-B2- 6 508 927
- PATENT ABSTRACTS OF JAPAN vol. 1999, no. 12, 29. Oktober 1999 (1999-10-29) & JP 11 181589 A (JAPAN ENERGY CORP), 6. Juli 1999 (1999-07-06)
- PATENT ABSTRACTS OF JAPAN vol. 1996, no. 05, 31. Mai 1996 (1996-05-31) & JP 08 013185 A (EBARA YUUJIRAITO KK), 16. Januar 1996 (1996-01-16)

## Beschreibung

Die vorliegende Erfindung betrifft ein Verfahren zur galvanischen Abscheidung von Bronzen, mit welchem das zu beschichtende Substrat in einem sauren Elektrolyten, der zumindest Zinn- und Kupferionen, eine Alkylsulfonsäure und ein Netzmittel aufweist, metallisiert wird sowie die Darstellung eines derartigen Elektrolyten.

Verfahren zur Abscheidung von Zinn wie auch Zinnlegierungen sind aus dem Stand der Technik bekannt und werden in der Praxis auf Basis unterschiedlichster Elektrolyttypen bereits vielfach eingesetzt. Weit verbreitet ist der Einsatz von Verfahren zur Abscheidung von Zinn und/oder Zinnlegierungen aus cyanidischen Elektrolyten. Derartige Elektrolyte sind jedoch in nachteiliger Weise hochgiftig, was ihren Einsatz aus Umweltgesichtspunkten problematisch macht, so daß seit einigen Jahren die Entwicklung cyanidfreier Elektrolyte wie beispielsweise Elektrolyte auf der Basis von Pyrophosphat oder Oxalat, die in einem pH-Bereich von 5 bis 9 arbeiten, vorangetrieben wird. Jedoch auch derartige Verfahren weisen wirtschaftliche sowie technische Nachteile auf, von denen hier die verhältnismäßig langsamen Abscheidegeschwindigkeiten erwähnt seien.

Aus diesen Gründen geht derzeit die Entwicklung verstärkt in die Richtung, Verfahren zur Abscheidung von Zinn und/oder Zinnlegierungen aus sauren Elektrolyten bereitzustellen, da zum einen zweiwertiges Zinn in sauren Elektrolyten sehr leicht zum metallischen Zinn reduziert werden kann, was zu besseren Abscheidegeschwindigkeiten bei qualitativ gleichwertigen Überzügen führt, und zum anderen wird hierdurch der nachteilige Einfluss der alkalischen Elektrolyten auf die Substrate, wie beispielsweise keramische Bestandteile von Baugruppen, verhindert.

So sind aus der EP 1 111 097 A2 und der US 6,176,996 B1 saure Elektrolyte und Verfahren zur Abscheidung von qualitativ hochwertigem Zinn- oder Zinnlegierungen mit einer höheren Abscheidegeschwindigkeit bekannt. Es handelt sich hierbei um Elektrolyte, die zumindest zwei zweiwertige Metallsalze einer organischen Sulfonsäure aufweisen und aus denen lötfähige sowie korrosionsbeständige Überzüge abgeschieden werden, die, beispielsweise als Ersatz für bleihaltige, lötbare Überzüge, in der Elektrotechnik zur Herstellung von Leiterplatten etc. verwendet werden.

Die europäische Patentanmeldung EP 1 091 023 offenbart ein Verfahren zur Abscheidung von Zinn-Kupfer-Legierungen für Anwendungen in der Elektrotechnik. Die aus der genannten Patentanmeldung bekannten Elektrolyten können zwischen 5 und 100 g/l Zinn, 0,01 und 10 g/l Kupfer sowie ein aromatisches nichtionisches Tensid und eine Alkylsulfonsäure enthalten. Aus der deutschen Offenlegungsschrift DE 100 46 600 ist ein Elektrolyt zur Abscheidung von Zinn-Kupfer-Legierungen bekannt, der ein oder mehrere Alkylsulfonsäuren und/oder Alkanolsulfonsäuren, ein oder mehrere lösliche Zinn(II) Salze, ein oder mehrere lösliche Kupfer(II) Salze und ein oder mehrere organische Schwefelverbindungen mit einer oder mehreren Thioetherfunktionen und/oder Etherfunktionen der allgemeinen Formel -R-Z-R'-(R und R' sind gleiche oder verschiedene nicht aromatische organische Reste, Z ist S oder O) umfasst. Aus der US 5,443,714 ist ein Verfahren zur Abscheidung von Blei oder vorwiegend bleihaltiger Metalllegierungen aus sauren Elektrolyten bekannt, welche Alkansulfonsäuren enthalten können.

Aus der EP 1 001 054 ist ein Elektrolyt zur Abscheidung von Zinn-Kupfer-Legierungen bekannt, welcher wasserlösliche Zinnsalze, wasserlösliche Kupfersalze, anorganische oder organische Säuren oder deren wasserlöslichen Salze, sowie ein oder mehrere Verbindungen ausgewählt aus der Gruppe bestehend aus Thioamiden und Thiolen enthält. Die so abgeschiedenen Zinn-Kupferlegierungen können als Ersatz für bleihaltige Zinnlote dienen. Aus der EP 1 111 097 ist ein Elektrolyt zur Abscheidung von spiegelglänzenden Zinn-Kupfer-Legierungen bekannt, wobei der Elektrolyt eine wässrige cyanidfreie Lösung ist, welche Organosulfonsäuren, zweiwertiges Zinn und Kupfersalz sowie einen Glanzbildner aufweist. Aus der US 4,565,608 ist ein alkalisches Cyanidbad zur Abscheidung von Kupfer-Zinn-Legierungen bekannt, welches als Organobestandteile entweder ein Fettsäureamidoalkyldialkylaminoxid, ein Fettsäureamidoalkyldialkylaminbetain oder ein ethoxyliertes Naphthol aufweist.

Aus dem japanischen Patent Abstract 11181589 ist eine Lösung zur Abscheidung von Zinnlegierungen sowie ein entsprechendes Abscheideverfahren bekannt, wobei die Lösung eine organische Sulfonsäure, Zinnsalze der organischen Sulfonsäure sowie Sulfonate von Metallen der Gruppe bestehend aus Zink, Bismut, Silber, Indium und Kupfer aufweist. Aus dem japanischen Patent Abstract 08013185 ist ein Elektrolyt zur Abscheidung von niedrigschmelzenden Zinnlegierungen bekannt, wobei der Elektrolyt Zinn als Methansulfonate oder Isopropanolsulfonate aufweisen kann. Als weitere abzuscheidende Legierungsmetalle. kann der Elektrolyt Kupfer, Silber, Indium, Zink oder Thallium enthalten.

Die US-Patentschrift US 6,176,996 offenbart einen Elektrolyten zur Abscheidung einer zinnbasierenden binären Legierung, wobei der Elektrolyt 20 bis 500 g/l eines Zinnsalzes, 1 bis 100 g/l eines Metallsalzes ausgewählt aus der Gruppe bestehend aus Zink, Cobalt, Bismut und Kupfer, 20 bis 200 g/l einer Methansulfonsäure, 10 bis 300 g/l einer Leitverbindung und 0,5 bis 50 g/l eines Komplexbildners aufweisen kann.

Derartige Verfahren haben jedoch ihre Grenzen bei der Abscheidung von Zinn- Kupferlegierungen mit hohen Kupfergehalten, wie den sogenannten "echten" Bronzen, die einen Kupfergehalt von mindestens 10% aufweisen. So können beispielsweise durch den großen Potentialunterschied zwischen Zinn und Kupfer höhere Oxidationsgeschwindigkeiten des zweiwertigen Zinns entstehen, wodurch dieses in sauren Elektrolyten sehr leicht zu vierwertigem Zinn oxidiert wird. In dieser Form ist Zinn im sauren jedoch nicht mehr elektrolytisch abscheidbar und somit dem Verfahren entzogen, was zu einer ungleichmäßigen Abscheidung beider Metalle und zur Herabsenkung der Abscheidegeschwindigkeit führt. Zusätzlich ist die Oxidation zu vierwertigem Zinn mit einer starken Schlammbildung verbunden, die eine stabile Arbeitsweise und eine lange Lebensdauer des sauren Elektrolyten verhindern kann. Zudem ist durch solche Verunreinigungen die Ausbildung eines haftfesten sowie porenfreien Überzugs nicht mehr gewährleistet.

Bedingt durch derartige verfahrenstechnische Nachteile gibt es bislang kein großes Anwendungsgebiet für elektrolytisch abgeschiedene Bronzeüberzüge. Gelegentlich werden Bronzeüberzüge in der Schmuckindustrie als Ersatz für teures Silber oder Allergien auslösendes Nickel eingesetzt. Ebenso gewinnen Verfahren zur elektrolytischen Abscheidung von Bronzen auch in einigen technischen Bereichen, beispielsweise in der Elektrotechnik zur Beschichtung von Elektronikbauteilen oder im Bereich Maschinenbau und/oder Verfahrenstechnik zur Beschichtung von Lauf- und Reibschichten, an Bedeutung. Als Nickelersatz werden hierbei jedoch vorwiegend Weißbronze oder sogenannte "unechte Bronzen" abgeschieden, deren Kupfergehalt verfahrensbedingt sehr niedrig gehalten werden kann.

Der Erfindung liegt daher die **Aufgabe** zugrunde, ein Verfahren zur Abscheidung von Bronzen anzugeben, welches gegenüber den im Stand der Technik bekannten Verfahren eine gleichmäßige Abscheidung von zumindest Zinn und Kupfer nebeneinander aus einem sauren Elektrolyten bei wesentlich höheren Abscheidegeschwindigkeiten ermöglicht. Zudem sollen mit Hilfe dieses Verfahrens haftfeste sowie porenfreie Bronzeüberzüge mit hohen Kupfergehalten sowie unterschiedlichen dekorativen und mechanischen Eigenschaften abgeschieden werden.

Weiterhin soll ein saurer Elektrolyt zur Abscheidung derartiger Bronzeüberzüge bereitgestellt werden, der einen hohen Gehalt an zweiwertigen Kupferionen aufweisen kann, gegenüber oxidationsbedingter Schlammbildung stabil ist, über einen verlängerten Zeitraum einsatzbereit sowie wirtschaftlich und umweltverträglich ist.

Die Aufgabe wird erfindungsgemäß durch ein Verfahren zur galvanischen Abscheidung von Bronzen mit einem Kupferanteil von > 10 Gew.-%, wobei ein zu beschichtendes Substrat in einem sauren Elektrolyten bei einer eingestellten Stromdichte zwischen 0,1 bis 120 A/dm² metallisiert wird, wobei der Elektrolyt zumindest Zinn- und Kupferionen, ein aromatisches nichtionisches Netzmittel sowie Methansulfonsäure aufweist, gelöst, welches dadurch gekennzeichnet ist, in dem Elektrolyten eine Zinnionenkonzentration von 2 bis 75 g/l, eine Kupferionenkonzentration von 2 bis 70 g/l und eine Methansulfonsäurekonzentration von wenigstens 238 g/l eingestellt wird und dem Elektrolyten Bismut und/oder Zink zugesetzt wird.

Mit der vorliegenden Erfindung wird ein Verfahren zur galvanischen Abscheidung von Bronzen bereitgestellt, wobei unter Einsatz eines Elektrolyten, einer Anode aus einer Kupfer-Zinn-Legierung und einer Kathode verbunden, mit dem zu beschichtenden Substrat, die Beschichtung unter Durchleiten von Gleichstrom erfolgt. Weiterhin wird mit der Erfindung ein insbesondere für dieses Verfahren einsetzbarer Elektrolyt sowie die durch dieses Verfahren erhältlichen Überzüge bereitgestellt.

Durch das erfindungsgemäße Verfahren werden die im Stand der Technik bekannten Nachteile mit der Bereitstellung einer neuartigen Zusammensetzung des Elektrolyten beseitigt und auf diese Weise erheblich bessere Abscheidungsergebnisse erzielt. Zudem wird die Durchführung vereinfacht und wirtschaftlicher gestaltet. Auch dies liegt vornehmlich in der vorteilhaften Zusammensetzung des Elektrolyten begründet. So wird beispielsweise das Verfahren bei Raumtemperatur beziehungsweise zwischen 17 bis 25°C durchgeführt und das zu beschichtende Substrat im stark sauren Milieu bei einem pH-Wert von < 1 metallisiert. In diesem Temperaturbereich ist der Elektrolyt besonders stabil. Außerdem fallen keine Kosten zum Aufheizen des Elektrolyten an und ebensowenig müssen die metallisierten Substrate zeit- und kostenintensiv abgekühlt werden. Zudem werden unter anderem bedingt durch den pH-Wert und die vorteilhafte Zugabe zumindest eines aromatischen, nichtionischen Netzmittels Abscheidegeschwindigkeiten von 0,25 µm/min bei einer Stromdichte von 1 A/dm² erreicht. Diese kann durch die Erhöhung des Metallgehalts bis 7 A/dm² in der Gestellanwendung und für Durchzugsanlagen gar bis 120 A/dm² erhöht werden. Somit werden je nach Anlagentyp anwendbare Stromdichten in einem Bereich von 0,1 bis 120 A/dm² erreicht.

Insbesondere durch die Zugabe zumindest eines aromatischen, nichtionischen Netzmittels zum Elektrolyten, wird überraschenderweise die Benetzung der zu metallisierenden Oberflächen vor allem von komplexeren Substraten erheblich verbessert. Das hat vorteilhafterweise zur Folge, daß durch den Einsatz des erfindungsgemäßen Verfahrens nicht nur wesentlich höhere Abscheidegeschwindigkeiten erreicht werden, sondern daß zudem die durch das Verfahren erzielten Überzüge gleichmäßig und qualitativ hochwertig sind, eine sehr gute Haftfestigkeit aufweisen sowie durchgehend porenfrei sind.

Ein weiterer Vorteil des eingesetzten aromatischen, nichtionischen Netzmittels ist, daß durch die vorteilhaften Benetzungseigenschaften während des Verfahrens der Elektrolyt und/oder das Substrat im Elektrolyten nur wenig bis gar nicht bewegt werden muß, um die gewünschten Abscheidungsergebnisse zu erzielen, so daß auf den Einsatz von zusätzlichen Vorrichtungen zum Bewegen des Elektrolyten verzichtet werden kann. Außerdem laufen bedingt durch den vorteilhaften Einsatz des aromatischen, nichtionischen Netzmittels beim Herausnehmen der metallisierten Substrate aus dem Elektrolyten die Elektrolytrückstände besser von den Substraten ab, was zu verringerten Verschleppungsverlusten und somit zu geringeren Verfahrenskosten führt.

Besonders vorteilhaft ist die Zugabe von 2 bis 40 g/l eines oder mehrerer aromatischer, nichtionischer Netzmittel, wobei besonders bevorzugt β -Naphtholethoxylat und/oder Nonylphenolethoxylat eingesetzt werden.

Das vorgeschlagene Verfahren ist mithin in vorteilhafterweise wirtschaftlich und gegenüber den cyanidischen Prozessen umweltfreundlich.

Optional ist auch der zusätzliche Einsatz eines oder mehrerer im Stand der Technik bekannten anionischer und/oder aliphatischer, nichtionischer Netzmittel möglich, sofern diese die vorteilhafte Wirkungsweise des aromatischen, nichtionischen Netzmittels unterstützen oder sogar verstärken. Vorzugsweise werden diesbezüglich Polyethylenglykole und/oder anionische Tenside als anionische und/oder aliphatische, nichtionische Netzmittel dem Elektrolyten zugegeben.

Wie bereits voranstehend dargestellt, wird das erfindungsgemäße Verfahren insbesondere durch die besondere Zusammensetzung des Elektrolyten gekennzeichnet. Dieser enthält im wesentlichen Zinn- und Kupferionen, eine Alkylsulfonsäure und ein aromatisches, nichtionisches Netzmittel. Optional können zusätzlich Stabilisatoren und/oder Komplexbildner, anionische und/oder nichtionische, aliphatische Netzmittel, Antioxidationsmittel, Glanzmittel sowie weitere Metallsalze im Elektrolyten enthalten sein.

Die hauptsächlich zur erfindungsgemäßen Abscheidung von Bronze in den Elektrolyten eingebrachten Metalle - Zinn und Kupfer - können vornehmlich als Salze von Alkylsulfonsäuren, vorzugsweise als Methansulfonate oder als Salze von Mineralsäuren, vorzugsweise als Sulfate vorliegen. Als Zinnsalz wird besonders bevorzugt das Zinnmethansulfonat im Elektrolyten verwendet, welches vorteilhafterweise in einer Menge von 5 bis 195 g/l Elektrolyt, vorzugsweise 11 bis 175 g/l Elektrolyt dem Elektrolyten zugegeben wird. Dies entspricht einem Einsatz von 2 bis 75 g/l, vorzugsweise 4 bis 67 g/l an zweiwertigen Zinnionen. Als Kupfersalz wird besonders bevorzugt das Kupfermethansulfonat im Elektrolyten verwendet, welches vorteilhafterweise in einer Menge von 8 bis 280 g/l Elektrolyt, vorzugsweise 16 bis 260 g/l Elektrolyt dem Elektrolyten zugegeben wird. Dies entspricht einem Einsatz von 2 bis 70 g/l, vorzugsweise 4 bis 65 g/l an zweiwertigen Kupferionen.

Da die Abscheidegeschwindigkeit im sauren Milieu deutlich höher ist, wird dem Elektrolyten eine Säure, bevorzugt eine Mineral- und/oder eine Alkylsulfonsäure in Mengen von 140 bis 382 g/l Elektrolyt, vorzugsweise 175 bis 245 g/l Elektrolyt, zugegeben. Als besonders vorteilhaft stellte sich der Einsatz von Methansulfonsäure heraus, da diese zum einen eine vorteilhafte Löslichkeit der Metallsalze bedingt und zum anderen aufgrund ihrer Säurestärke die Einstellung des für das Verfahren benötigten pH-Wertes vorgibt beziehungsweise erleichtert. Zudem hat die Methansulfonsäure die vorteilhafte Eigenschaft, wesentlich zur Stabilität des Bades beizutragen.

Gemäß einem weiteren Merkmal der Erfindung wird dem Elektrolyten zumindest ein zusätzliches Metall und/oder Chlorid zugegeben. Vorteilhafterweise liegen die Metalle in Form ihrer löslichen Salze vor. Insbesondere die Zugabe von Zink und/oder Wismut beeinflußt die Eigenschaften der abgeschiedenen Überzüge im besonderem Maße. Die in den Elektrolyten eingebrachten Zink und/oder Wismut Metalle können vornehmlich als Salze von Alkylsulfonsäuren, vorzugsweise als Methansulfonate oder als Salze von Mineralsäuren, vorzugsweise als Sulfate vorliegen. Als Zinksalz wird besonders bevorzugt das Zinksulfat im Elektrolyten verwendet, welches vorteilhafterweise in einer Menge von 0 bis 25 g/l Elektrolyt, vorzugsweise 15 bis 20 g/l Elektrolyt dem Elektrolyten zugegeben wird. Als Wismutsalz wird besonders bevorzugt das Wismutmethansulfonat im Elektrolyten verwendet, welches vorteilhafterweise in einer Menge von 0 bis 5 g/l Elektrolyt, vorzugsweise 0,05 bis 0,2 g/l Elektrolyt dem Elektrolyten zugegeben wird.

Weiterhin können dem Elektrolyten verschiedene Zusätze, wie beispielsweise Stabilisatoren und/oder Komplexbildner, Antioxidationsmittel sowie Glanzmittel, welche üblicherweise in sauren Elektrolyten zur Abscheidung von Zinnlegierungen verwendet werden, zugegeben werden.

Insbesondere der Einsatz geeigneter Verbindungen zur Stabilisierung des Elektrolyten ist eine wichtige Voraussetzung für eine schnelle sowie qualitativ hochwertige Abscheidung von Bronzen. Vorteilhafterweise werden dem Elektrolyten als Stabilisatoren und/oder Komplexbildner Gluconate zugegeben. Hierbei hat sich im erfindungsgemäßen Verfahren der bevorzugte Einsatz von Natriumgluconat als besonders vorteilhaft herausgestellt. Die Konzentration der Stabilisatoren und/oder Komplexbildner beträgt 0 bis 50 g/l Elektrolyt, vorzugsweise 20 bis 30 g/l Elektrolyt. Als Antioxidationsmittel werden bevorzugt Verbindungen aus der Klasse der Dihydroxybenzole beispielsweise Mono- oder Polyhydroxyphenylverbindungen wie Brenzcatechin oder Phenolsulfonsäure verwendet. Die Konzentration der Antioxidationsmittel beträgt 0 bis 5 g/l Elektrolyt. Vorteilhafterweise enthält der Elektrolyt Hydrochinon als Antioxidationsmittel.

Die Durchführung des erfindungsgemäßen Verfahrens ermöglicht die Abscheidung von Bronzen auf unterschiedlichen Substraten. So können beispielsweise alle üblichen Materialien zur Herstellung elektronischer Bauteile verwendet werden. Ebenso werden durch das erfindungsgemäße Verfahren insbesondere harte und verschleißfeste Bronzeüberzüge auf Materialien wie Gleitlager etc. abgeschieden. Auch in den Bereichen der dekorativen Beschichtung zum Beispiel von Armaturen und Schmuck etc. wird das erfindungsgemäße Verfahren vorteilhaft eingesetzt, wobei sich in diesen Bereichen besonders vorteilhaft die Abscheidung von Vielstofflegierungen, welche Zinn, Kupfer, Zink und Wismut enthalten, auswirkt.

Ein ganz besonderer Vorteil ist, daß mit dem erfindungsgemäßen Verfahren sogenannte "echte" Bronzen abgeschieden werden können, die einen Kupfergehalt > 60% aufweisen, wobei der Kupferanteil je nach gewünschter Eigenschaft bis zu 95 Gew.-% betragen kann. Zusätzlich hat das Verhältnis des Kupferanteils zum Zinnanteil im Elektrolyten einen maßgeblichen Einfluß auf die Eigenschaften wie Härte und Farbgebung der Bronzeüberzüge. So werden bei einem Verhältnis Zinn/Kupfer von 40/60 silberfarbene Überzüge, sogenannte Weißbronzen abgeschieden, die verhältnismäßig weich sind. Bei einem Verhältnis Zinn/Kupfer von 20/80 entstehen gelbgoldfarbene Überzüge, sogenannte Gelbbronzen, und bei einem Verhältnis Zinn/Kupfer von 10/90 entstehen rotgoldfarbene Überzüge, sogenannte Rotbronzen.

Darüber hinaus ist auch die Abscheidung von zinnreichen Weißbronzen mit einem Kupfergehalt ≥ 10% möglich.

Je nach dem gewünschten Aussehen der Bronzeüberzüge werden dem Elektrolyten neben einem unterschiedlichen Kupfergehalt, zusätzlich Additive wie beispielsweise Glanzbildner zugegeben. Vorteilhafterweise enthält der Elektrolyt Glanzbildner aus der Klasse der aromatischen Carbonylverbindungen und/oder α, β-ungesättigten Carbonylverbindungen. Die Konzentration der Glanzmittel beträgt 0 bis 5 g/l Elektrolyt.

Zur näheren Erläuterung der Erfindung werden im Folgenden einige bevorzugte Ausführungsformen dargestellt, auf die sich die Erfindung jedoch nicht beschränken läßt.

### Elektrolytzusammensetzung:

Der Grundelektrolyt des erfindungsgemäßen stark sauren Elektrolyten umfasst im wesentlichen (pro I des Elektrolyten)

| | |
|---|---|
| 2 - 75 g | zweiwertiges Zinn, |
| 2 - 70 g | zweiwertiges Kupfer, |
| 2 - 40 g | eines aromatischen, nichtionischen Netzmittels und |
| 140 - 382 g | einer Mineral- und/oder Alkylsulfonsäure |

Optional können dem Elektrolyten weitere Bestandteile (pro 1 des Elektrolyten) zugegeben werden:

| | |
|---|---|
| 0 - 10 g | eines anionischen und/oder aliphatischen, nichtionischen Netzmittels, |
| 0 - 50 g | eines Stabilisators und/oder Komplexbildners, |
| 0 - 5 g | eines Antioxidationsmittels, |
| 0 - 5 g | eines Glanzmittels |
| 0 - 5 g | dreiwertiges Wismut |
| 0 - 25 g | zweiwertiges Zink |

Um eine bestimmte Farbgebung der abgeschiedenen Bronzeüberzüge zu erreichen, wird der Elektrolyt durch Variation der einzelnen Bestandteile wie im folgenden beispielhaft aufgeführt hergestellt. Zusätzliche Angaben zu den entsprechenden Verfahrensbedingungen sowie weitere Eigenschaften der einzelnen Überzüge sind der Tabelle 1 zu entnehmen.

| Beispiel 1 (Rotbronze) | |
|---|---|
| 4 g/l | Sn²⁺ |
| 18 g/l | Cu²⁺ |
| 286 g/l | Methansulfonsäure |
| 3 g/l | aromatisches, nichtionisches Netzmittel |
| 0,4 g/l | aliphatisches, nichtionisches Netzmittel |
| 2 g/l | Antioxidationsmittel |
| 20 mg/l | Komplexbildner |

| Beispiel 2a (Gelbbronze) | |
|---|---|
| 4 g/l | Sn²⁺ |
| 18 g/l | Cu²⁺ |
| 240 g/l | Methansulfonsäure |
| 32,2 g/l | aromatisches, nichtionisches Netzmittel |
| 2 g/l | Antioxidationsmittel |
| 25 g/l | Stabilisator / Komplexbildner |

| Beispiel 2b (Gelbbronze) | |
|---|---|
| 4 g/l | Sn²⁺ |
| 18 g/l | Cu²⁺ |
| 286 g/l | Methansulfonsäure |
| 32,2 g/l | aromatisches, nichtionisches Netzmittel |
| 6 mg/l | Glanzmittel |
| 2 g/l | Antioxidationsmittel |
| 50 g/l | Stabilisator / Komplexbildner |

| Beispiel 3 (Weißbronze) | |
|---|---|
| 5 g/l | Sn²⁺ |
| 10 g/l | Cu²⁺ |
| 240 g/l | Methansulfonsäure |
| 32,2 g/l | aromatisches, nichtionisches Netzmittel |
| 6 mg/l | Glanzmittel |
| 2 g/l | Antioxidationsmittel |
| 25 g/l | Stabilisator / Komplexbildner |

| Beispiel 4 (Matt-Weißbronze) | |
|---|---|
| 18 g/l | Sn²⁺ |
| 2 g/l | Cu²⁺ |
| 258 g/l | Methansulfonsäure |
| 9 g/l | aromatisches, nichtionisches Netzmittel |

Zur Verbesserung der Härte und/oder Duktilität der abgeschiedenen Bronzeüberzüge werden dem Elektrolyt wie im folgenden beispielhaft aufgeführt unterschiedliche Gehalte an Zink und/oder Wismut zugegeben. Zusätzliche Angaben zu den entsprechenden Verfahrensbedingungen sowie weitere Eigenschaften der einzelnen Überzüge sind der Tabelle 1 zu entnehmen.

| Beispiel 5 (hohe Duktilität) (Beispiel der Erfindung) | |
|---|---|
| 4 g/l | Sn²⁺ |
| 18 g/l | Cu²⁺ |
| 238 g/l | Methansulfonsäure |
| 32,2 g/l | aromatisches, nichtionisches Netzmittel |
| 3 mg/l | Glanzmittel |
| 2 g/l | Antioxidationsmittel |
| 25 g/l | Stabilisator / Komplexbildner |
| 20 g/l | ZnSO₄ |

| Beispiel 6 (Härte) (Beispiel der Erfindung) | |
|---|---|
| 4 g/l | Sn²⁺ |
| 18 g/l | Cu²⁺ |
| 238 g/l | Methansulfonsäure |
| 32,2 g/l | aromatisches, nichtionisches Netzmittel |
| 2 g/l | Antioxidationsmittel |
| 25 g/l | Stabilisator / Komplexbildner |
| 0,1 g/l | Bi³⁺ |

| Beispiel 7 (Gelbbronze) (Beispiel der Erfindung) | |
|---|---|
| 14,5 g/l | Sn²⁺ |
| 65,5 g/l | Cu²⁺ |
| 382 g/l | Methansulfonsäure |
| 32,2 g/l | aromatisches, nichtionisches Netzmittel |
| 4 g/l | Antioxidationsmittel |
| 25 g/l | Stabilisator / Komplexbildner |
| 20 g/l | ZnSO₄ |

Mit den vorstehenden beispielhaften Elektrolytzusammensetzungen wurden Überzüge mit bestimmten Eigenschaften unter den in der nachfolgenden Tabelle aufgeführten Verfahrensbedingungen abgeschieden.

**Tabelle 1**

| Beispiel Nr. | Überzug / Anteile in Gew.-% | | | | Eigenschaften des Überzugs | | | |
|---|---|---|---|---|---|---|---|---|
| | Sn | Cu | Zn | Bi | Härte | Duktilität | Glanz | Farbe |
| 1 | 10 | 90 | - | - | 180 HV₅₀ | ++ | ja | rot |
| 2a | 20 | 80 | - | - | 283 HV₅₀ | ± | ja | gelb |
| 2b | 20 | 80 | - | - | 317 HV₅₀ | ± | ja | gelb |
| 3 | 40 | 60 | - | - | 360 HV₅₀ | ± | ja | weiß |
| 4 | 90 | 10 | - | - | - | - | nein | weiß |
| 5 | 20 | 80 | < 1 | - | - | +++ | ja | gelb |
| 6 | 20 | 80 | - | < 1 | 345 HV₅₀ | - | ja | gelb |
| 7 | 20 | 80 | < 1 | - | - | ++ | ja | gelb |

## Patentansprüche

1. Verfahren zur galvanischen Abscheidung von Bronzen mit einem Kupferanteil von > 10 Gew.-%, wobei ein zu beschichtendes Substrat in einem sauren Elektrolyten bei einer eingestellten Stromdichte zwischen 0,1 bis 120 A/dm² metallisiert wird, wobei der Elektrolyt zumindest Zinn- und Kupferionen, ein aromatisches nichtionisches Netzmittel sowie Methansulfonsäure aufweist,
**dadurch gekennzeichnet, dass**
in dem Elektrolyten eine Zinnionenkonzentration von 2 bis 75 g/l, eine Kupferionenkonzentration von 2 bis 70 g/l und eine Methansulfonsäurekonzentration von wenigstens 238 g/l eingestellt wird und dem Elektrolyten Bismut und/oder Zink zugesetzt wird.

2. Verfahren nach Anspruch 1, **dadurch gekennzeichnet, dass** dem Elektrolyten als aromatisches nichtionisches Netzmittel β-Naphtholethoxylat zugegeben wird.

3. Verfahren nach Anspruch 2, wobei dem Elektrolyten 2 bis 40 g/l β-Naphtholethoxylat zugegeben werden.

4. Verfahren nach einem der vorhergehenden Ansprüche, **dadurch gekennzeichnet, dass** die Abscheidung bei einer Temperatur von 17 bis 25° erfolgt.

5. Verfahren nach einem der vorhergehenden Ansprüche, **dadurch gekennzeichnet, dass** zur Abscheidung ein pH-Wert des Elektrolyten von < 1 eingestellt wird.

6. Saurer Elektrolyt für die galvanische Abscheidung von Bronzen mit einem Kupferanteil von > 10 Gew.-%, enthaltend zumindest Zinn- und Kupferionen, Methansulfonsäure sowie ein aromatisches nichtionisches Netzmittel, **dadurch gekennzeichnet, dass** der Elektrolyt eine Zinnionenkonzentration zwischen 2 und 75 g/l, eine Kupferionenkonzentration zwischen 2 und 70 g/l, sowie eine Methansulfonsäurekonzentration von wenigstens 238 g/l aufweist und Bismut und/oder Zink enthält.

7. Elektrolyt nach Anspruch 6, **dadurch gekennzeichnet, dass** der Elektrolyt als aromatisches nichtionisches Netzmittel β-Naphtholethoxylat aufweist.

8. Elektrolyt nach Anspruch 7, **dadurch gekennzeichnet, dass** dieser 2 bis 40 g/l β-Naphtholethoxylat aufweist.

9. Elektrolyt nach einem, der Ansprüche 6 bis 8, **dadurch gekennzeichnet, dass** dieser Zinn und Kupfer in Form eines löslichen Alkylsulfonsäuresalzes enthält.

10. Elektrolyt nach einem der Ansprüche 6 bis 9, **dadurch gekennzeichnet, dass** dieser Polyethylenglykol und/oder anionische Tenside als weiteres Netzmittel enthält.

11. Elektrolyt nach einem der Ansprüche 6 bis 10, **dadurch gekennzeichnet, dass** dieser Chlorid enthält.

12. Elektrolyt nach einem der Ansprüche 6 bis 11, **dadurch gekennzeichnet, dass** dieser als Komplexbildner Gluconat enthält.

13. Elektrolyt nach einem der Ansprüche 6 bis 12, **dadurch gekennzeichnet, dass** dieser ein Antioxidationsmittel aus der Klasse der Dihydroxybenzole enthält.

14. Elektrolyt nach einem der Ansprüche 6 bis 13, **dadurch gekennzeichnet, dass** dieser Glanzbildner aus der Klasse der aromatischen Carbonylverbindungen und/oder α, β-ungesättigten Carbonylverbindungen enthält.

15. Elektrolyt nach einem der Ansprüche 6 bis 14, **dadurch gekennzeichnet, dass** dieser einen pH-Wert von < 1 aufweist.

## Claims

1. Process for the electrochemical deposition of bronzes having a copper content of > 10% by weight, where a substrate to be coated is metallized in an acidic electrolyte at a set current density in the range from 0.1 to 120 A/dm² and the electrolyte comprises at least tin and copper ions, an aromatic nonionic wetting agent and methanesulphonic acid, **characterized in that** a tin ion concentration of from 2 to 75 g/l, a copper ion concentration of from 2 to 70 g/l and a methanesulphonic acid concentration of at least 238 g/l are set in the electrolyte and bismuth and/or zinc is added to the electrolyte.

2. Process according to Claim 1, **characterized in that** β-naphthol ethoxylate is added as aromatic nonionic wetting agent to the electrolyte.

3. Process according to Claim 2, wherein from 2 to 40 g/l of β-naphthol ethoxylate are added to the electrolyte.

4. Process according to any of the preceding claims, **characterized in that** the deposition is carried out at a temperature of from 17 to 25°C.

5. Process according to any of the preceding claims, **characterized in that** a pH of the electrolyte of < 1 is set for the deposition.

6. Acidic electrolyte for the electrochemical deposition of bronzes having a copper content of > 10% by weight, which contains at least tin and copper ions, methanesulphonic acid and an aromatic nonionic wetting agent, **characterized in that** the electrolyte has a tin ion concentration in the range from 2 to 75 g/l, a copper ion concentration in the range from 2 to 70 g/l and a methanesulphonic acid concentration of at least 238 g/l and contains bismuth and/or zinc.

7. Electrolyte according to Claim 6, **characterized in that** the electrolyte comprises β-naphthol ethoxylate as aromatic nonionic wetting agent.

8. Electrolyte according to Claim 7, **characterized in that** it comprises from 2 to 40 g/l of β-naphthol ethoxylate.

9. Electrolyte according to any of Claims 6 to 8, **characterized in that** it contains tin and copper in the form of a soluble alkylsulphonic acid salt.

10. Electrolyte according to any of Claims 6 to 9, **characterized in that** it contains polyethylene glycol and/or anionic surfactants as further wetting agent.

11. Electrolyte according to any of Claims 6 to 10, **characterized in that** it contains chloride.

12. Electrolyte according to any of Claims 6 to 11, **characterized in that** it contains gluconate as complexing agent.

13. Electrolyte according to any of Claims 6 to 12, **characterized in that** it contains an antioxidant from the class of dihydroxybenzenes.

14. Electrolyte according to any of Claims 6 to 13, **characterized in that** it contains brighteners from the class of aromatic carbonyl compounds and/or α,β-unsaturated carbonyl compounds.

15. Electrolyte according to any of Claims 6 to 14, **characterized in that** it has a pH of < 1.

## Revendications

1. Procédé pour le dépôt galvanique de bronzes présentant une proportion de cuivre > 10% en poids, un substrat à revêtir étant métallisé dans un électrolyte acide à une densité de courant réglée entre 0,1 à 120 A/dm², l'électrolyte présentant au moins des ions d'étain et des ions de cuivre, un mouillant aromatique non ionique ainsi que de l'acide méthanesulfonique, **caractérisé en ce qu'**on règle dans l'électrolyte une concentration en ions d'étain de 2 à 75 g/l, une concentration en ions de cuivre de 2 à 70 g/l et une concentration en acide méthanesulfonique d'au moins 238 g/l et on ajoute du bismuth et/ou du zinc à l'électrolyte.

2. Procédé selon la revendication 1, **caractérisé en ce qu'**on ajoute à l'électrolyte, comme mouillant aromatique non ionique, de l'éthoxylate de β-naphtol.

3. Procédé selon la revendication 2, l'électrolyte étant additionné de 2 à 40 g/l d'éthoxylate de β-naphtol.

4. Procédé selon l'une quelconque des revendications précédentes, **caractérisé en ce que** le dépôt a lieu à une température de 17°C à 25°C.

5. Procédé selon l'une quelconque des revendications précédentes, **caractérisé en ce qu'**on règle, pour le dépôt, un pH de l'électrolyte < 1.

6. Électrolyte acide pour le dépôt galvanique de bronzes présentant une proportion de cuivre > 10% en poids, contenant au moins des ions d'étain et des ions de cuivre, de l'acide méthanesulfonique ainsi qu'un mouillant aromatique non ionique, **caractérisé en ce que** l'électrolyte présente une concentration en ions d'étain entre 2 et 75 g/l, une concentration en ions de cuivre entre 2 et 70 g/l et une concentration en acide méthanesulfonique d'au moins 238 g/l et contient du bismuth et/ou du zinc.

7. Electrolyte selon la revendication 6, **caractérisé en ce que** l'électrolyte présente, comme mouillant aromatique non ionique, de l'éthoxylate de ß-naphtol.

8. Electrolyte selon la revendication 7, **caractérisé en ce qu'**il présente 2 à 40 g/l d'éthoxylate de β-naphtol.

9. Electrolyte selon l'une quelconque des revendications 6 à 8, **caractérisé en ce qu'**il contient de l'étain et du cuivre sous forme d'un sel soluble d'un acide alkylsulfonique.

10. Electrolyte selon l'une quelconque des revendications 6 à 9, **caractérisé en ce qu'**il contient du polyéthylèneglycol et/ou des tensioactifs anioniques comme autre mouillant.

11. Electrolyte selon l'une quelconque des revendications 6 à 10, **caractérisé en ce qu'**il contient du chlorure.

12. Electrolyte selon l'une quelconque des revendications 6 à 11, **caractérisé en ce qu'**il contient, comme complexant, du gluconate.

13. Electrolyte selon l'une quelconque des revendications 6 à 12, **caractérisé en ce qu'**il contient un antioxydant de la classe des dihydroxybenzènes.

14. Electrolyte selon l'une quelconque des revendications 6 à 13, **caractérisé en ce qu'**il contient un brillanteur de la classe des composés carbonyle aromatiques et/ou des composés carbonyle α,β-insaturés.

15. Electrolyte selon l'une quelconque des revendications 6 à 14, **caractérisé en ce qu'**il présente un pH < 1.
